# FASCICULE DE BREVET EUROPEEN

(11) **EP 0 466 618 B1**
(45) Date de publication et mention de la délivrance du brevet: **22.02.1995**
(21) Numéro de dépôt: 91420232.0
(22) Date de dépôt: 08.07.1991
(51) Int. Cl.: D02G 3/38, D02G 3/40

(54) **Fil hybride pour matériaux composites à matrice thermoplastique et procédé pour son obtention**
Hybridgarn für Kompositwerkstoffe basierend auf thermoplastischer Matrix und Verfahren zu seiner Herstellung
Hybrid yarn for composite materials made from thermoplastic matrix and process for producing the same

(30) Priorité: 13.07.1990 FR 9009398
(43) Date de publication de la demande: 15.01.1992
(73) Titulaire: SA SCHAPPE, F-01800 Charnoz (FR)
(72) Inventeur: Guevel, Jean, F-01440 Viriat (FR); François, Marc, F-69260 Charbonnières-les-Bains (FR); Bontemps, Guy, F-01970 Tenay (FR)
(74) Mandataire: Maureau, Philippe

(56) Documents cités:
- EP-A- 0 156 600
- EP-A- 0 351 201
- EP-A- 0 354 139
- DE-A- 2 407 357
- US-A- 3 631 667
- MELLIAND TEXTILBERICHTE INTERNATIONAL vol. 67, no. 11, Novembre 1986,HEIDELBERG DE pages 774 - 777; JOACHIM FISCHER: 'Spinnsystem zur Herstellung von Parallelgarnen'

## Description

La présente invention a pour objet un fil hybride pour matériaux composites à matrice thermoplastique, constituée de fibres thermoplastiques, ainsi que son procédé d'obtention selon le préambule de la revendication 1 et selon le préambule de la revendication 5.

Dans les procédés actuels utilisés pour la fabrication de ces types de matériaux composites, les fibres de renfort (carbone, aramide ou verre), qui se trouvent généralement sous forme de multifilaments, sont tissées alternativement avec des multifilaments de fibres matrices thermoplastiques.

Ces fibres matrices thermoplastiques appartiennent aux familles classiques :
- Polyéther éther cétone (PEEK),
- Polysulfure de phénylène (PPS),
- Polyétherimide (PEI),
- Polyéthersulfone (PES),
- Polyamide.

Cette technique de fabrication présente de multiples inconvénients parmi lesquels on peut citer :
- une mauvaise mouillabilité,
- un taux de vide important,
- un délaminage des fibres de renfort.

Une autre technique consiste à entremêler le multifilament de fibres de renfort avec le multifilament de fibres thermoplastiques, selon un procédé nommé COMINGLED.

Il existe également d'autres procédés, qui consistent à charger les fibres de renfort par une matrice pulvérulente thermoplastique, dont l'extérieur comporte une gaine fondue qui contient la poudre. On trouve également des procédés d'imprégnation par voie solvant, dont la mise en oeuvre est problématique, en particulier pour la sécurité des travailleurs et de l'environnement. Des inclusions de solvants résiduels dans le composite sont également préjudiciables à une bonne tenue au feu.

Ces différentes techniques possèdent en commun des inconvénients importants dans différents domaines :
- Coût de réalisation des fils,
- Difficultés au tissage ou tressage ou U.D.,
- Impossibilité de réaliser des pièces de formes complexes, car indéformabilité du réseau de fibres de renfort continues.

Il est connu, par le brevet français 2 634 799 (EP-A-0 354 139) au nom de la Demanderesse, de réaliser un fil hybride pour matériaux composites à matrice thermoplastique, par un mélange intime de fibres de renfort et de fibres matrices thermoplastiques, qui ont préalablement subi indépendamment les unes des autres une opération de craquage selon un étirage lent et progressif de multifilaments.

Le ruban final obtenu est ensuite soumis aux opérations classiques de filature de fibres longues : passage sur banc à broches, filature proprement dite, bobinage, assemblage et retordage.

Les filés ainsi obtenus sont aptes à être transformés par tissage, tricotage ou tressage pour l'obtention de matériaux composites présentant de nombreux avantages par rapport aux matériaux du même type obtenus selon les procédés de la technique antérieure.

Ces avantages sont les suivants :
- une très bonne mouillabilité des fibres de renfort,
- un très faible taux de vide,
- une drapabilité des surfaces textiles permettant le moulage des surfaces développables ou non ;
- une très bonne isotropie du matériau dans la direction des fibres de renfort,
- une excellente résistance au délaminage. En fait, le matériau se présente comme un solide monolithique qui a "oublié" sa structure initiale stratifiée.

Le composite obtenu présente, en outre, de très bonnes aptitudes à l'estampage à chaud.

Le document DE-A-2 407 357 décrit un fil destine au textile d'habillement obtenu à partir d'un faisceau de fibres végétales ou animales (coton, laine) en mélange intime avec du polyester ou du polyamide. La technique de filature par guipage est ici utilisée pour améliorer de façon très sensible la vitesse de production. Ce fil comporte un filament de guipage qui est de même nature que la fibre synthétique en mélange pour des raisons d'affinité de teinture. Ce filament de guipage qui fait partie intégrante du fil et reste présent dans le vêtement obtenu, a également pour fonction de conférer une stabilité dimensionnelle au vêtement et de limiter le froissement du tissu.

Le but de l'invention est de fournir un fil hybride possèdant toutes les qualités du fil du document FR-A-2 634 790, mais possèdant en outre une excellente déformabilité permettant la réalisation, à partir d'une nappe textile obtenue avec le fil selon l'invention, de pièces embouties à chaud présentant des formes profondes, sans rupture et sans formation de plis préjudiciables à l'homogénéité de telles pièces.

A cet effet, le fil hybride qu'elle concerne, du type comprenant un mélange intime de filés de fibres de renfort et de filés de fibres matrices thermoplastiques, chacun des filés de fibres ayant été obtenu par craquage selon un étirage lent et progressif de multifilaments, est caractérisé en ce que, après étirage les fibres parallèles sont guipées par un filament continu de matière thermoplastique, de même nature que les fibres matrices de matière thermoplastique, le filament thermoplastique de guipage représente entre 10 et 25 % du volume total de matière thermoplastique que contient le fil.

La structure du fil selon l'invention permet d'utiliser un faisceau de fibres organiques ou inorganiques de très haut module pour constituer un fil dont chaque élément fibreux reste rectiligne, ce qui évite de mettre en oeuvre une torsion induisant des contraines internes dans les fibres. En outre, l'utilisation d'un filament de fibre thermoplastique pour réaliser le guipage, permet d'assurer la tenue du fil pendant l'opération de transformation du fil en surface textile, par tissage ou tricotage par exemple, tandis que lors de la transformation de la surface textile en composite, le filament de guipage ainsi que les fibres thermoplastiques du noyau fondent en libérant la masse de fibres de haut module qui constitue un renfort parfaitement libre de toute contrainte. Il ne subsiste plus dans le composite qu'un reseau de ces fibres de renfort, noyé dans la matière organique qui a fondu. On ne trouve donc pas trace du filament de guipage dans le composite final.

Il est à noter que dans le fil dans l'invention les fibres sont traitées par craquage, tandis que dans les techniques traditionnelles les fibres organiques subissent une opération de coupage.

Selon une autre caractéristique, ce fil comprend de 50 à 55 % de fibres de renfort pour 50 à 45 % de fibres thermoplastiques.

Les fibres de renfort sont choisies parmi les fibres de carbone, d'aramide ou de verre tandis que les fibres matrices thermoplastiques sont choisies parmi les fibres de polyéther éther cétone (PEEK), polysulfure de phénylène (PPS), polyéthersulfone (PES), polyétherimide (PEI), ainsi que parmi les autres fibres connues dans ce but, telles que polyamides et polyimides.

La déformabilité d'un matériau composite obtenu à partir de ce fil est exellente, compte tenu de la très grande faculté de glissement des fibres de renfort entre elles, pendant le moulage, c'est-à-dire lorsque les fibres thermoplastiques ont fondu.

Cet avantage résulte de la discontinuité des fibres de renfort et du non-liage entre elles par une torsion sur le fil d'origine. Ces caractéristiques de déformabilité sont obtenues sans nuire aux autres caractéristiques, et notamment aux caractéristiques mécaniques.

Un tel fil est donc particulièrement adapté pour la réalisation de pièces complexes dans les domaines de l'industrie, de l'automobile et de l'aéronautique notamment pour les pièces d'habillage intérieur des cabines d'avions et d'hélicoptères.

Un procédé d'obtention de ce fil hybride consiste tout d'abord à soumettre des multifilaments de fibres de renfort et des multifilaments de fibres matrices à des processus séparés de craquage par étirage lent et progressif, à assembler les rubans de fibres discontinues ainsi obtenus sur une machine d'étirage de type intersecting, le ruban sortant de cette machine d'étirage étant assemblé sur une autre machine d'étirage avec des rubans identiques, cette opération étant répétée à plusieurs reprises, afin d'obtenir le mélange le plus intime possible, à soumettre le ruban obtenu à un étirage dans un système de laminage, et enfin à faire passer le faisceau de fibres discontinues, mélangées et parallèles, à l'intérieur d'une broche creuse portant un filament continu de matière thermoplastique de même nature que les fibres matrices de matière thermoplastique, le filament thermoplastique répresente entre 10 et 25% du volume total de matière thermoplastique que contient le fil, pour réaliser le guipage du faisceau de fibres par le filament continu.

Compte tenu de la faible cohésion des fibres, il est procédé à un laminage à une zone avec appui des fibres sur une seule lanière, avec un taux d'étirage inférieur a 50 et une vitesse de défilement réduite de 50 % par rapport aux valeurs mises en oeuvre pour la transformation des fibres organiques.

De toute façon l'invention sera bien comprise à l'aide de la description qui suit d'un procédé d'obtention du fil hybride pour matériaux composites selon l'invention, en référence au dessin schématique annexé dans lequel :
Figure 1 est une diagramme de longueurs des fibres ayant été soumises à l'opération de craquage ;
Figure 2 est une vue très schématique de l'installation de craquage des fibres ;
Figure 3 est une vue très schématique d'une installation de mélange des fibres craquées conduisant à l'obtention d'un ruban de filés de fibres hybrides selon l'invention ;
Figure 4 est une vue schématique de la structure du fil selon l'invention ;
Figure 5 est une vue du dispositif de filage.

Le fil selon l'invention contient des fibres de renfort qui sont désignées par la référence générale 2, et des fibres de matrice en matériau thermoplastique désignées par la référence générale 3.

Des multifilaments de fibres matrices sont soumis a une opération de craquage à l'aide d'une installation schématisée à la figure 2. Des multifilaments de fibres de renfort sont également soumis à une opération de craquage à l'aide d'une installation de même type. Cette installation représentée à la figure 2 comprend des bobines 10 destinées à l'alimentation en câbles de multifilaments. Ces câbles sont soumis à une opération de craquage par étirage et rupture contrôlés, par passages successifs dans des zones 11, 12, 13 et 14, les vitesses des zones d'étirage 11, 12 et des zones de craquage 13, 14 augmentant progressivement de la zone 11 à la zone 14 ce qui permet d'obtenir à la sortie un ruban de libres discontinues dont la longueur moyenne est parfaitement maîtrisée. Cette longueur est illustrée sur le diagramme de la figure 1 dans lequel figurent en ordonnées les longueurs de fibres en millimètres, et en abscisses la population des fibres, exprimée en pourcentage du nombre de fibres de cette population. Des installations distinctes du type de celles représentées à la figure 2 sont utilisées pour obtenir d'une part des rubans de fibres discontinues de renfort 2 et d'autre part, des rubans de libres discontinues de matrice thermoplastique 3.

Ces rubans 2 et 3 sont ensuite amenés, par des moyens connus en soi à un dispositif de mélange représenté à la figure 3. Ce dispositif consiste en une installation comportant une zone d'étirage 15 du type intersecting, qui permet d'obtenir, à la sortie, un ruban non homogène 4 de fibres de renfort 2 et de fibres matrice 3 mélangées, qui comporte des "traces" de chacun des composants.

Chaque ruban 4 ainsi obtenu est, à la sortie de cette machine, assemblé sur une machine similaire avec dix autres rubans identiques. Cette opération est répétée à plusieurs reprises, généralement quatre fois, ce qui permet d'obtenir des filés de fibres hybrides dans des proportions finales désirées de fibres de renfort et de fibres thermoplastiques. Ces proportions varient en fonction des caractéristiques des libres matrices thermoplastiques, et en particulier de leur viscosité à chaud. Toutefois les proportions respectives de fibres de renfort et de fibres matrices thermoplastiques sont de l'ordre respectivement de 53 % et de 47 %.

Le ruban obtenu est ensuite soumis à une opération de filature dite filature par guipage sur un système de laminage fibres longues, tel que montré à la figure 5. Les fibres de renfort et de matrice, mélangées intimement sont soumises à un étirage dans un système de laminage conventionnel, 16, 17, de type S.K.F. ou SUESSEN. Au point de délivraison 18, les fibres parallèles sont guipées par un multifilament continu 19 de même nature que la fibre matrice utilisée. Le filament 19 est porté par une broche creuse 20, à l'intérieur de laquelle passe le faisceau de fibres discontinues mélangées parallèles, guipé par le filament de résine. Le fil complet guipé 22 est alors pris en charge dans des cylindres de réception 23. La structure du fil guipé 22 ressort notamment de la figure 4.

Dans ces conditions, est obtenu un réseau de fibres discontinues de renfort et de matrice parfaitement rectiligne. Ce fil possède un avantage très important si on le compare à la technique de filature base fils tordus. En effet, dans cette dernière technique les fibres sont déformées en hélices, et sont donc soumises à une contrainte composée, cisaillement et traction, qui altére très sensiblement les propriétés mécaniques des composites obtenus.

Les filés selon l'invention sont aptes à être transformés par tissage, tricotage ou tressage pour l'obtention de matériaux composites présentant d'excellentes caractéristiques de mouillabilité, un très faible taux de vide, une très bonne isotropie dans la direction des fibres de renfort, une excellente résistance au délaminage, et une excellente capacité de déformation par glissement des fibres de renfort entre elles, après ramollissement des fibres thermoplastiques.

Le tableau I compare les propriétés de différents matériaux composites réalisés à partir d'un mélange de fibres de renfort à base de carbone, et de fibres matrices thermoplastiques à base de polysulfure de phénylène (PPS).

Les échantillons portant les références une à six, appartiennent à la famille des composites à renfort discontinu, en technique fibres longues craquées et tordues. Les références SAMPE et composites n° 3 correspondent à la technique fil continu entremêlé (COMINGLED).

Ce tableau montre l'existence de légères différences dans les taux de fibres. Les densités sont également très voisines. Par contre on note un taux de vide très bas pour le fil hybride selon l'invention ce qui montre que le composite obtenu est très homogène. Les caractéristiques mécaniques du fil selon l'invention sont très voisines de celles des autres fils que ce soit au niveau module et contrainte de rupture en flexion ou en traction.

Les tests de déformabilité font, pour leur part apparaître un avantage très net pour le fil selon l'invention.

Comme il ressort de ce qui précéde l'invention apporte une grande amélioration à la technique existante en fournissant un fil hybride possédant non seulement d'excellentes caractéristiques mécaniques, mais encore une parfaite déformabilité.

## Revendications

1. Fil hybride pour matériaux composites à matrice thermoplastique, du type comprenant un mélange intime de filés de fibres de renfort et de filés de fibres matrices thermoplastiques, chacun des filés de fibres ayant été obtenu par craquage selon un étirage lent et progressif de multifilaments, caractérise en ce que, après étirage les fibres parallèles (2, 3) sont guipées par un filament continu (19) de matière thermoplastique, de même nature que les fibres matrices (3) de matière thermoplastique, le filament thermoplastique (19) de guipage représente entre 10 et 25 % du volume total de matière thermoplastique que contient le fil.

2. Fil hybride selon la revendication 1, caractérisé en ce qu'il comprend de 50 à 55 % de fibres de renfort (2) pour 50 à 45 % de fibres thermoplastiques (3).

3. Fil hybride selon l'une quelconque des revendications 1 et 2, caractérisé en ce que les fibres de renfort (2) sont choisies parmi les fibres de carbone, d'aramide ou de verre.

4. Fil hybride selon l'une quelconque des revendications 1 à 3, caractérisé en ce que les fibres matrices thermoplastiques (3) sont choisies parmi les fibres de polyéther éther cetone (PEEK), polysulfure de phénylène (PPS), polyéthersulfone (PES), polyétherimide (PEI), ainsi que parmi les autres fibres connues dans ce but, telles que polyamides et polyimides.

5. Procédé d'obtention d'un fil hybride pour matériaux composites à matrice thermoplastique selon revendication 1, caracterisé en ce qu'il consiste tout d'abord à soumettre des multifilaments de fibres de renfort et des multifilaments de fibres matrices à des processus séparés de craquage par étirage lent et progressif, à assembler les rubans de fibres discontinues (2, 3) ainsi obtenus sur une machine d'étirage de type intersecting, le ruban (4) sortant de cette machine d'étirage étant assemblé sur une autre machine d'étirage avec des rubans identiques, cette opération étant répétée à plusieurs reprises, afin d'obtenir le mélange le plus intime possible, à soumettre le ruban obtenu à un étirage dans un système de laminage (16, 17), et enfin à faire passer le faisceau de fibres discontinues, mélangées et parallèles, à l'intérieur d'une broche creuse (20) portant un filament continu (19) de matière thermoplastique de même nature que les fibres matrices (3) de matière thermoplastique, le filament thermoplastique (19) répresente entre 10 et 25% du volume total de matière thermoplastique que contient le fil, pour réaliser le guipage du faisceau de fibres (2, 3) par le filament continu (19).

## Claims

1. Hybrid wire for composite materials with a thermoplastic matrix, of the type comprising an intimate mixture of threads of reinforcing fibres and threads of thermoplastic matrix fibres, each of the threads of fibres having been obtained by cracking by means of slow, progressive drawing of multifilaments, characterised in that, after drawing, the parallel fibres (2, 3) are covered by a continuous filament (19) of thermoplastic material, of the same nature as the matrix fibres (3) of thermoplastic material, and the covering thermoplastic filament (19) represents between 10% and 25% of the total volume of thermoplastic material contained in the wire.

2. Hybrid wire according to Claim 1, characterised in that it comprises from 50% to 55% of reinforcing fibres (2) with 50% to 45% of thermoplastic fibres (3).

3. Hybrid wire according to either one of Claims 1 and 2, characterised in that the reinforcing fibres (2) are chosen from amongst carbon, aramid or glass fibres.

4. Hybrid wire according to any one of Claims 1 to 3, characterised in that the thermoplastic matrix fibres (3) are chosen from amongst the fibres of polyether ether ketone (PEEK), phenylpolysulphide (PPS), polyethersulphone (PES) and polyetherimide (PEI), and from amongst other known fibres used for this purpose, such as polyamides and polyimides.

5. Process for obtaining a hybrid wire for composite materials with a thermoplastic matrix according to Claim 1, characterised in that it consists first of all of subjecting multifilaments of reinforcing fibres and multifilaments of matrix fibres to separate cracking processes by slow and progressive drawing, assembling the strips of discontinuous fibres (2, 3) thus obtained on a drawing machine of the intersecting type, the strip (4) emerging from this drawing machine being assembled on another drawing machine with identical strips, this operation being repeated several times, in order to obtain the most intimate mixture possible, subjecting the strip obtained to a drawing in a rolling system (16, 17), and finally causing the bunch of discontinuous, mixed, parallel fibres to pass inside a hollow spindle (20) carrying a continuous filament (19) of thermoplastic material of the same nature as the matrix fibres (3) of thermoplastic material, the thermoplastic filament (19) representing between 10% and 25% of the total volume of thermoplastic material contained in the wire, in order to cover the bunch of fibres (2, 3) with the continuous filament (19).

## Patentansprüche

1. Hybridgarn für Kompositwerkstoffe basierend auf thermoplastischer Matrix, welches eine innige Vermengung von Verstärkungsfaserfäden und von thermoplastischen Matrixfaserfäden umfaßt, wobei jeder Faserfaden durch Kracken durch ein langsames und fortschreitendes Ziehen von Multifilamenten erhalten wurde,
dadurch gekennzeichnet, daß die parallelen Fasern (2,3) nach dem Ziehen mit einem durchlaufenden Filament (19) aus thermoplastischem Material umsponnen sind, wobei das thermoplastische Material von derselben Art ist, wie die aus thermoplastischem Material bestehenden Matrixfasern (3) und daß das thermoplastische Filament (19) der Umspinnung zwischen 10 und 25 % des Gesamtvolumens des thermoplastischen Materials, welches das Garn enthält, darstellt.

2. Hybridgarn nach Anspruch 1, dadurch gekennzeichnet, daß es 50 - 55 % Verstärkungsfasern (2) bei 50 - 45 % thermoplastischen Fasern (3) enthält.

3. Hybridgarn nach einem der Ansprüche 1 und 2, dadurch gekennzeichnet, daß die Verstärkungsfasern (2) aus Kohle-, Aramid- oder Glasfasern ausgewählt werden.

4. Hybridgarn nach einem der Ansprüche 1 bis 3, dadurch gekennzeichnet, daß die thermoplastischen Matrixfasern (3) aus Fasern ausgewählt werden, welche aus Polyetheretherketon (PEEK), Polyphenylensulfid (PPS), Polyethersulfon (PES), Polyetherimid (PEI) sowie aus den anderen zu diesem Zweck bekannten Fasern, wie Polyamiden und Polyimiden bestehen.

5. Verfahren zur Herstellung eines Hybridgarns für auf thermoplastischer Matrix basierende Kompositwerkstoffe nach Anspruch 1,
dadurch gekennzeichnet, daß es daraus besteht, zuerst Multifilamente aus Verstärkungsfasern und Multifilamente aus Matrixfasern getrennten Krackprozessen durch langsames und fortschreitendes Ziehen zu unterziehen, auf einer Ziehmaschine des Intersecting-Typs Bänder die aus den so erhaltenen unterbrochenen Fasern (2, 3) zusammenzufügen, wobei das diese Ziehmaschine verlassende Band (4) auf einer anderen Ziehmaschine mit identischen Bändern zusammengefügt wird und dieser Vorgang mehrere Male wiederholt wird um schließlich die innigst mögliche Vermischung zu erhalten, das erhaltene Band in einem Walzsystem (16, 17) einem Ziehen zu unterziehen und schließlich das Bündel aus unterbrochenen, vermischten und parallelen Fasern das Innere einer Hohlspindel (20) durchlaufen zu lassen, welche ein durchlaufendes Filament (19) aus thermoplastischem Material der gleichen Art, wie die aus thermoplastischem Material bestehenden Matrixfasern (3) trägt, um die Umspinnung des Faserbündels (2, 3) durch das durchlaufende Filament (19) zu realisieren wobei das thermoplastische Filament (19) zwischen 10 und 25 % des Gesamtvolumens des thermoplastischen Materials, das das Garn enthält, darstellt.
